# EUROPÄISCHE PATENTSCHRIFT

(11) **EP 0 601 451 B1**
(45) Veröffentlichungstag und Bekanntmachung des Hinweises auf die Patenterteilung: **23.08.2000**
(21) Anmeldenummer: 93119338.7
(22) Anmeldetag: 01.12.1993
(51) Int. Cl.: C21D 1/09

(54) **Verfahren zum Aufhärten und ggf. Glätten von Maschinenbauteilen sowie nach diesem Verfahren hergestellten Maschinenbauteilen**
Process for hardness increasing and possibly for smoothing of work pieces and work pieces made by this process
Procédé de durcissement et éventuellement de lissage de pièces de machine et pièces fabriquées selon ce procédé

(30) Priorität: 10.12.1992 DE 4241527
(43) Veröffentlichungstag der Anmeldung: 15.06.1994
(73) Patentinhaber: ADAM OPEL AG, 65423 Rüsselsheim (DE); General Motors Espana, S.A., Figueruelas (Zaragoza) (ES)
(72) Erfinder: Barton, Georg, Dr.-Ing., D-65428 Rüsselsheim (DE)
(74) Vertreter: Morgan, James Garnet

(56) Entgegenhaltungen:
- WO-A-92/18653
- DD-B- 204 106
- DE-A- 3 545 128
- DE-A- 3 635 751
- DE-A- 3 932 328
- DE-C- 3 343 783
- DE-C- 3 418 555
- DE-C- 3 626 799
- US-A- 4 093 842
- US-A- 4 304 978
- US-A- 4 686 349
- METAL SCIENCE AND HEAT TREATMENT, Bd.20, Nr.7/8, 1978, NEW YORK US Seiten 544 - 546 G. M. LONCHIN ET AL. 'Effect of Electron Irradiation .........'
- Werkstatt und Betrieb, 123(1990)11, 875-877

## Beschreibung

Die vorliegende Erfindung betrifft ein Verfahren zum Aufhärten und ggf. Glätten von Maschinenbauteilen mittels eines eine Oberflächenaufwärmung des jeweiligen Bauteils bewirkenden Strahls, wie z.B. eines Laserstrahls, eines Elektronenstrahls oder des Strahles einer Lichtbogenlampe.

Es sind im Stand der Technik verschiedene Verfahren mit Maschinenbauteilen, die mit Laserstrahlen oder Elektronenstrahlen behandelt werden, bekannt, um bestimmte Eigenschaften an den Oberflächen der Bauteile zu erreichen.

Beispielsweise ist das sogenannte Laserumwandlungshärten bekannt. Hier wird im Grunde genommen ein Laser als energiereiche Wärmequelle zum Martensithärten verwendet, ohne dabei die Oberfläche der behandelten Bauteile zu schmelzen. Mit anderen Worten wird ein dem Induktionshärten ähnlicher Vorgang durchgeführt. Beispiele für solche Verfahren sind den US-PS'en 4 304 978, 4 093 842 und 4 686 349 sowie der deutschen Patentschrift 33 43 783 und der Zeitschrift Metal Science Heat Treatment 20, No. 7/8, 1978, Seiten 544-546 zu entnehmen.

Das Martensithärten führt bekanntlich zu einem martensitischen Gefüge, das zwar sehr hart ist, jedoch ein nadeliges Gefüge aufweist, so daß es nicht unbedingt die ideale harte Oberfläche im Hinblick auf abrasiven und adhäsiven Verschleiß darstellt. Das martensitische Gefüge ist daher für Bauteile wie Nockenwellen und Schlepphebel nicht das ideale Gefüge.

In der DD-A-204 106 wird nicht ausdrücklich gesagt, daß es sich bei dem dort angesprochenem Verfahren um Martensithärten handelt. Die angegebenen Härtewerte (HV_{0.05}) liegen zwischen 1500 und 1650. Die zu härtende Oberfläche wird vorher geschliffen. Durch die Laserbehandlung wird sowohl bei Stahl (Beispiele 1 und 2) als auch bei Gußeisen (Beispiel 3) das zuvor existierende Perlit/Ferrit-Gefüge umgewandelt, ohne daß dabei die Oberfläche geschmolzen wird. Graphitausscheidungen im Gußeisen werden durch die Laserbehandlung nicht verändert.

Bei der zweiten Schrift "Metal Science and Heat Treatment Nr. 20" wird der Einfluß von Elektronenstrahlung auf Eigenschaften von verschiedenen Gußeisensorten untersucht. Die erzeugten Oberflächentemperaturen werden ausdrücklich so gesteuert, daß es zu einem Umwandlungshärten durch Martensitbildung kommt, wie aus dem dritten und zweiten Absatz von unten auf Seite 545 der entsprechenden Zeitschrift zum Ausdruck kommt. Auf Seite 544 ist allerdings erwähnt, daß durch Bestrahlung mit Elektronen Zementit einer Härte von HV1100 in Zementit einer Härte von HV1250 umgewandelt wurde.

Werkstatt und Betrieb 123 (1990) November, Nr.11, S.875-877, bezieht sich auf das Martensithärten mit Laserstrahlen unter Anwendung einer Kohlepulver-Beschichtung; bei zu hohen Schichtdicken wurden Kohlenstoff-Diffusion und eine Umschmelz-Umwandlung in Ledeburit beobachtet.

Weiterhin gibt es das Verfahren des sogenannten Laserumschmelzhärtens. Hier wird mittels des Laserstrahls eine geschmolzene Schicht an der Oberfläche des Bauteils erzeugt, welche durch rasche Erstarrung zu einem harten ledeburitischen Gefüge führt. Beispiele für diese Verfahrensweise sind aus den deutschen Patentschriften 34 18 555 und 36 26 799 bekannt.

Eine weitere Verfahrenskategorie umfaßt das Laserschichteinschmelzen. Bei diesem Verfahren wird eine auf einem Substrat aufgetragene Graphitschicht in die Schicht eingeschmolzen.Beim Erstarren bzw. Abkühlen des Substrats bilden sich Karbide. Mit anderen Worten wird durch Einschmelzen des Graphits Kohlenstoff in die Schicht eingebracht, der im schmelzflüssigen Zustand sich auflöst, ein Mischkristall bildet und beim Abkühlen mit Atomen des Substrats Cr, W, V, Mn, Fe Karbide bildet, die in Form von körniger bzw. dendritischer Ausscheidungen vorliegen, beispielsweise TiC (wenn das Substrat ein Ti-Werkstoff ist) aus dem gelösten Graphit. Ein Beispiel für diese Verfahrensweise ist der DE-OS 35 45 128 zu entnehmen.

In allen diesen Fällen wird ein Hochleistungslaser, häufig ein CO₂-Laser benutzt.

Aus der DE-OS 39 32 328 ist im übrigen ein Verfahren zur Bearbeitung von durch Reibung beanspruchten Flächen in Brennkraftmaschinen, insbesondere der Zylinderlaufflächen von Kolbenmotoren bekannt, wobei die Fläche gehont und zusätzlich einer Laserstrahlbehandlung unterzogen wird. Diese Laserstrahlbehandlung nach vorherigem Honen wird vorzugsweise durch einen gepulsten sogenannten Excimer-Laser durchgeführt, wobei diese Behandlung eine Oberflächenabdampfung von Mikroriefen bei Erhaltung der Makroriefen (ölfördernde Honriefen) ohne ungewollte Umschmelzerscheinungen verursacht. Die DE-OS 39 32 398 erwähnt eine nicht gezielt erzeugte "Haut" im Nanometerbereich (< 1µm), d.h. in der Größenordnung von 0,001µm. Durch die extremen Abschreckraten ist sie meist übersättigt oder bereits schon amorph und deshalb eventuell hart.

Im Vergleich zu den bekannten Verfahren liegt der vorliegenden Erfindung die Aufgabe zugrunde, ein Verfahren der eingangs genannten Art vorzusehen, das das Aufhärten und vorzugsweise auch das gleichzeitige Mikroglätten von Maschinenbauteilen, ermöglicht, welche entweder in Form eines Hartgußteils mit ledeburitischem Gefüge oder in Form eines Stahlteils mit perlitischem Gefüge vorliegen, wobei das Verfahren so durchgeführt wird, daß eine neuartige Gefügestruktur an der Oberfläche des Bauteiles erreicht wird, das nicht nur eine harte und vorzugsweise auch mikroglatte Oberfläche bietet, sondern auch keinerlei Nachbearbeitung erfordert, wobei aber eine eventuelle Nachbearbeitung für Sonderzwecke nicht ausgeschlossen ist.

Zur Lösung dieser Aufgabe werden erfindungsgemäß die Merkmale von Anspruch 1 vorgesehen. Bevorzugte Ausführungsformen der Erfindung sind in den Ansprüchen 2-16 definiert.

Im Gegensatz zu den bekannten Laserumwandlungshärten, das eine martensitische Struktur an der Oberfläche des Maschinenbauteils erzeugt, wird durch die Erfindung durch gezielte Wahl der Leistungsdichte sowie der Zeitdauer der lokalen Aufwärmung eine nahezu geschlossene Zementitoberfläche anstelle des Perlits in Stahl und Perlitbereiche im Hartguß erzeugt. Die Wahl der Leistungsdichte und Zeitdauer der Behandlung wird weiterhin so getroffen, daß nach der lokalen Aufwärmung der Oberfläche eine Selbstabschreckung der Oberflächenschicht durch die Umgebungstemperatur und die innerhalb des Bauteils herrschenden Temperaturen eintritt, wobei eine Rückbildung in den ursprünglichen Phasenzustand nicht oder nur unvollständig erfolgt. Dies bedeutet, daß es bei einem perlitischen oder ledeburitischem Gefüge an der Oberfläche bzw. an der Oberflächenschicht zu einem Vermengen der Zementitsubstanz auf Kosten des stöchiometrischen Gefügeaufbaus kommt. Durch die Behandlung mit dem jeweiligen Arbeitsstrahl (Laser, Elektronenstrahl bzw. Lichtbogenlampe) wird das eine Gefügebestandteil lokal teigig bzw. es schmilzt, während die anderen Gefügebestandteile im festen Zustand verbleiben. Üblicherweise handelt es sich bei dem Gefügebestandteil, der lokal teigig wird bzw. schmilzt, um die Bereiche zwischen den großen Zementitlamellen und dem Perlit. Hier spielt das Eisen-Kohlenstoffzustandsdiagramm unter Berücksichtigung der Ungleichgewichtsverhältnisse eine entscheidende Rolle.

Die Behandlung soll so durchgeführt werden, d.h. vor allem so kurz dauern, daß sich in der Randschicht keine Homogene, z.B. austenitische Mischkristalle ausbilden können, wobei stets genügend Zementitkeime in der Randschicht und im Substrat vorhanden sein müssen, so daß beim Abschrecken (Selbstabschreckung oder evtl. mit Hilfe eines Kältestrahls) stets Zementit und nicht Restaustenit gebildet wird.

Die Behandlung läßt sich so durchführen, beispielsweise mit einer gepulsten Strahlenquelle hoher Energiedichte, wie z.B. mit einem Excimer-Laser, daß ein ausgeprägtes Abdampfen (Sublimation) und Schmelzen einer dünnen Oberflächenhaut erfolgt, was zu einem ausgeprägten Mikroglätten der Oberfläche führt.

Im allgemeinen ist es sinnvoll, vor der Behandlung mit dem Strahl hoher Energiedichte, das jeweilige Bauteil wenigstens an der zu behandelnden Oberfläche zu schleifen, wobei aber auch schalenhart gegossene Oberflächen mit dem erfindungsgemäßen Verfahren behandelt werden können. Typische Anwendungsbeispiele für das vorliegende Verfahren sind die Erzeugung von harten und ggf. mikroglatten Oberflächen an Nockenwellen oder Schlepphebel von Verbrennungsmotoren.

Typische Werte für die verwendete Energiedichte liegen im Bereich von 2 x 10³ bis 5 x 10⁵ W/cm².

Angaben zu typischen Belichtungszeiten bzw. Behandlungszeiten für die einzelnen Stellen der Oberfläche sind den weiteren Unteransprüchen bzw. den Beispielen zu entnehmen. Die Erfindung schafft daher eine berührungslose, sehr schnelle Methode zum gleichzeitigen Glätten und Aufhärten von heterogenen Verschleißoberflächen metallischer Werkstoffe. Weiterhin ermöglicht es die Erfindung das Mikroglätten geschliffener Verschleißoberflächen mit dem Aufhärten durch Zementitvermengung an gegossenen Hartgußteilen mit ledeburitischem bzw. Stahl mit perlitischem Gefüge in einer Operation zu vereinigen. Durch die Bildung von nahezu kompakten geschlossenen Zementitoberflächen anstelle des Perlits im Stahl und Perlitbereichen im Hartguß, wird besonders die adhäsive Verschleißbeständigkeit stark verbessert. Die Erfindung weist auch folgende Vorteile auf:
- sie ersetzt das mechanische Mikroglätten (Mikrofinishen) von Verschleißoberflächen auf Nockenwellen und Schlepphebeln,
- sie verringert den Einlaufverschleiß,
- die Behandlung dauert sehr kurz, typischerweise bis zu einer halben Minute pro Nockenwelle,
- die Methode läßt sich sehr gut in die Produktionslinie einfügen.

Durch die Erfindung werden Maschinenbauteile behandelt, die entweder in Form eines Hartgußteils mit ledeburitischem Gefüge oder in Form eines Stahlteils mit perlitischem Gefüge vorliegen, mit dem besonderen Kennzeichen, daß eine nahezu geschlossene Zementitoberfläche vorliegt, wobei das Bauteil eine Oberflächenhärte oberhalb von 900 HV, vorzugsweise etwa 1100 HV aufweist und die Zementitausscheidungsdichte in den zwischenlamellaren Bereichen von der Oberfläche in Richtung Matrix kontinuierlich abnimmt. Das Bauteil kann beispielsweise eine Nockenwelle oder ein Schlepphebel sein, es sind aber natürlich auch viele andere denkbare Maschinenbauteile, welche erfindungsgemäß behandelt werden können.

Schließlich soll zum Ausdruck gebracht werden, daß die Behandlung grundsätzlich in der Luft durchführbar ist, wenigstens mit einem Laserstrahl oder mit einer Lichtbogenlampe, da Oxidationsvorgänge nicht oder nicht im ausgeprägten Maße zu befürchten sind. Es kann unter Umständen nützlich sein, die Behandlung mit der gewählten Strahlart in einer ausgewählten Gasatmosphäre durchzuführen, um spezielle Effekte zu erreichen. Beispielsweise könnte die Behandlung in einer stickstoffhaltigen oder CO₂-haltigen Atmosphäre durchgeführt werden, wenn ein Nitrieren oder Aufkohlen der Oberfläche des Werkstücks zusätzlich erwünscht ist.

Die Erfindung wird nachfolgend näher erläutert, anhand von vier elektronenmikroskopischen Abbildungen und drei Ausführungsbeispielen.

Die rasterelektronenmikroskopischen Abbildungen zeigen:
- Fig. 1: eine Draufsicht auf eine umgeschmolzene Lauffläche einer Gußeisennockenwelle vor Anwendung der erfindungsgemäßen Behandlung (2580 mal vergrößert),
- Fig. 2: die Oberfläche nach Fig. 1, jedoch nach zusätzlicher erfindungsgemäßer Behandlung mit einem Excimer-Laser (2040 mal vergrößert),
- Fig. 3: eine Draufsicht auf ein eutektoidales Gefüge eines unbehandelten Stahls mit 0,8%C (1010 mal vergrößert und geätzt),
- Fig. 4: das Gefüge aus Fig. 3 nach erfindungsgemäßer Laserbehandlung mit Schliff senkrecht zur behandelten Oberfläche bei 40000-facher Vergrößerung und geätzt.

Wie bereits oben erläutert, befaßt sich die Erfindung mit der Oberflächenbehandlung von Maschinenbauteilen mit heterogenem (über-, unter- oder -eutektischem) Gußgefüge, so wie in Fig. 1 dargestellt, bzw. mit über-, unter- oder -eutektoidalem Stahlgefüge, so wie in Fig. 3 dargestellt.

Die rasterelektronenmikroskopische Draufsicht der Fig. 1 zeigt eine WIG-umgeschmolzene Lauffläche einer Gußeisennockenwelle mit einem untereutektischem Gefüge aus Zementitlamellen und feinem Perlit. Das WIG-Umschmelzverfahren stellt eine mögliche, jedoch nicht zwingend erforderliche Vorbehandlung dar. In Fig. 1 sind die Zementitlamellen die großflächigen Inseln, während die Perlitbereiche die filigrane Struktur aufweisen. Ein qualitativ ähnliches Gefüge liefert auch Schalenhartguß.

Nach zusätzlicher Behandlung der Oberfläche mit einem Excimer-Laser mit einer Pulsleistungsdichte von beispielsweise 40 mJ/mm², 2 Pulse, Pulsdauer 40 ns entsteht eine Oberflächenstruktur nach Fig. 2. Aus den Gefügebestandteilen wie im Fig. 1, d.h. aus den Zementitlamellen und feinem Perlit hat sich eine nahezu geschlossene Schicht eines nichtstöchiometrischen Zementits in der Randschicht gebildet. Charakteristisch für diese Behandlung ist, daß die Oberflächenschicht bis in die Nähe der Schmelztemperatur kurzzeitig (kontinuierlich oder durch mehrmalige Pulse) erwärmt wird, so daß in der Randschicht eine Diffusion des Kohlenstoffs aus den Zementitlamellen des Ledeburits in die weichen zwischenlamellaren Ferritbereiche stattfindet. Die Haltezeit auf dieser Temperatur wird so gewählt, daß es nicht zu einer vollständigen Auflösung vorhandener Phasenbestandteile und Bildung eines homogenen Mischkristalls kommt. Durch die darauffolgende Selbstabschreckung der Oberflächenschicht kann eine Rückbildung in den ursprünglichen Phasenzustand nicht oder nur unvollständig erfolgen. Es entsteht daher ein Ungleichgewichtzementit mit einem höheren Volumen als das ursprüngliche. Bei einem perlitischen Gefüge kommt es zu einem "Vermengen" der Zementitsubstanz, wie aus Fig. 2 klar ersichtlich, auf Kosten des stöchiometrischen Gefügeaufbaus, verbunden mit dem Effekt einer Aufhärtung der Oberflächenschicht bis auf 1100 HV.

Die Fig. 3 zeigt eine rasterelektronenmikroskopische Aufnahme eines eutektoidalen Gefüges eines Stahls mit ungefähr 0,8%C. Man sieht Ferrit als dunkle Teile der Matrix und Zementit als helle Teile der Matrix in lamellarer Anordnung. Nach Behandlung mit dem Excimer-Laser, wie für die Gußeisenprobe der Fig. 1, entsteht ein Gefügeaufbau in der Randschicht, wie in Fig. 4 dargestellt. Die ursprünglichen Zementitlamellen, welche als hellere Kerne weiterhin sichtbar sind, haben sich in einer Randschicht von ungefähr 2 µm Tiefe "vermengt". Nahezu die ganze Randschicht besteht aus einem vermutlich nicht gleichgewichtigen, teils körnig ausgeschiedenem Zementit. Auch hier hat die kurzzeitige Erwärmung der Oberflächenschicht bis in die Nähe der Schmelztemperatur (kontinuierlich oder durch mehrmalige Pulse des Lasers) in einer Randschicht eine Diffusion des Kohlenstoffs aus den Zementitlamellen des Perlits in die weichen zwischenlamellaren Ferritbereiche bewirkt.

Die erreichte Temperatur in der Nähe der Schmelztemperatur muß so gewählt werden, daß es nicht zu einer vollständigen Auflösung vorhandener Phasenbestandteile und Bildung eines homogenen Mischkristalls kommt. Auch hier verhindert die der Wärmebehandlung folgende Selbstabschreckung der Oberflächenschicht eine Rückbildung in den ursprünglichen Phasenzustand. Ebenso entsteht in diesem Beispiel ein Ungleichgewicht Zementit mit einem höheren Volumen als das ursprüngliche.

Sowohl bei dem perlitischen als auch bei dem ledeburitischem Gefüge kommt es daher zu einem "Vermengen" der Zementitsubstanz auf Kosten des stöchiometrischen Gefügeaufbaus, verbunden mit dem Effekt einer Aufhärtung der Oberflächenschicht bis auf 1100 HV. Im günstigsten Fall wird es bei beiden Metallsorten auf der behandelten Oberfläche zur Ausbildung einer sogar geschlossenen nichtstöchiometrischen Zementitschicht kommen, die eine erhebliche Verbesserung der abrasiven und besonders der adhäsiven Verschleißbeständigkeit in der Einlaufphase und im weiteren Betrieb zur Folge hat.

Von Bedeutung bei beiden Metallsorten ist auch, daß das lokale Teigigwerden bzw. Schmelzen der einen, bei gleichzeitigem Verbleiben der anderen Gefügebestandteile im festen Zustand möglich ist, so daß die primären Werkstückoberflächen auch nach der Behandlung formtreu erhalten bleiben, wenn von geringer Oberflächenglättung infolge Abdampfen einer Oberflächenschicht abgesehen wird. Da die Behandlung nur so kurz dauert, daß sich in der Randschicht kein homogener, z.B. austenitischer Mischkristall ausbilden kann, sind stets genügend Zementitkeime in der Randschicht und im Substrat vorhanden, das beim Abschrecken abermals stets Zementit und nicht Restaustenit gebildet wird. Wird die Randschicht mit einer gepulsten Strahlenquelle, vorzugsweise mit einem Excimer-Laser behandelt, so wird zusätzlich ein starkes Abdampfen (Sublimation) und Schmelzen einer dünnen Oberflächenhaut stattfinden. Infolge des Verdampfens sowie der Oberflächenspannung der geschmolzenen Oberflächenhaut wird in diesem Fall ein zusätzliches Mikroglätten (Entfernen der Schleifriefen, Verschuppungen und des Blechmantels) stattfinden. Bei entsprechender Einstellung der Laserparameter wird ein gleichzeitiges Glätten der Oberfläche und "Vermengen" des Zementits bis zur Ausbildung einer geschlossenen Schicht stattfinden.

Die Erfindung beschreibt daher eine Methode der berührungslosen Erzeugung von dünnen Verschleißschichten, hauptsächlich durch "Vermengung" der Zementitoberfläche. Dabei wird auch eine Verbesserung der Pitting- und Ermündungsbeständigkeit erreicht. Die Erfindung beinhaltet gleichzeitig eine Glättung der Oberfläche. Diese Behandlung kann das mechanische Mikrofinishen erfolgreich ersetzen. Der Einlaufverschleiß wird durch das Glätten stark reduziert. Das Verfahren hat auch den besonderen Vorteil, daß es sich ohne weiteres in bestehenden Produktionslinien ohne großen Aufwand integrieren läßt.

Um die praktische Ausübung der Erfindung näher darzustellen, werden nun einige konkrete Ausführungsbeispiele beschrieben:

### Beispiel 1

Die geschliffene ledeburitische Nockenoberfläche einer Nockenwelle (NW) wird mit einem CO₂-Laser im CW-Betrieb (Kontinuierlicher, nicht gepulster Laserstrahl) mit einem rechteckigen Strahlquerschnitt der Größe 2 x 10 bzw. 1 x 20 mm² durch Rotation der Nockenwelle unter dem Laserstrahl behandelt. Die Breite von ca. 10 bzw. 20 mm entspricht der Nockenbreite einer NW mit 4- bzw. 2-Ventiltechnik. Die Oberflächentemperatur im Bereich Liquidus-Solidus von 1150 bis 1250°C (teigiger Zustand der Oberflächenschicht) wird mit bekannten "on line" Temperaturmeßsystemen überwacht.

Die Leistungsdichte beträgt 5 x 10³ bis 10⁵ W/cm². Bei genannter Strahlquerschnittgröße wird eine Laserleistung von 5 bis 8 kW benötigt. Die Rotationsgeschwindigkeit der Nockenwelle wird aus der Verweilzeit des Laserstrahls auf der Nockenoberfläche bestimmt. Für eine Karbidschichtdicke von 3 bis 10 µm wird eine Verweilzeit (Belichtungszeit) von 0,3 bis 10 s benötigt. Wird die Behandlung im Pulsbetrieb mit einem CO₂- bzw. Nd: YAG-Laser durchgeführt, so werden mindestens um 20% geringere mittlere Leistungsdichten benötigt.

### Beispiel 2

Die ledeburitische Nockenlauffläche eines schalenhartguß- bzw. randschichtumschmolzenen (WIG; Laser, Elektronenstrahl) Schlepphebels wird zwecks Ausbildung einer dünnen, jedoch nahezu dichten karbidischen Verschleißschicht mit dem Elektronenstrahl behandelt. Der E-Strahl mit 0,1 bis 0,5 mm Strahldurchmesser rastert die gesamte Nockenlauffläche auf bekannter Weise ein oder mehrmals ab. Bei mehrmaligen Abrastern der Oberfläche wird ebenfalls eine nahezu konstante, mittlere Temperatur der Oberfläche, die über den Liquidus nicht hinaussteigt, erhalten bleiben. Beispielsweise wird eine Ablenkungsfrequenz des E-Strahles von 100 bis 500 Hz in der Y-Achse und eine Vorschubgeschwindigkeit des Schlepphebels in X-Achse von 5 bis 60 mm/s angewandt, abhängig davon, ob eine Vorwärmung des Schlepphebels vorher stattgefunden hat oder nicht. Die im Beispiel benötigte Leistung der Elektronenstrahlkanone betrug 3 kW (60 V, 50 A).

Der Vorteil des Elektronenstrahls liegt in diesem Fall in der hohen Führungsgenauigkeit und Ablenkbarkeit sowie in der lokalen Wiederholbarkeit der Behandlung. Dadurch können ohne speziellen Aufwand je nach Bedarf auf einer Oberfläche Karbidschichten unterschiedlicher Dicke erzeugt werden (maßgeschneiderte Schichtdicken).

### Beispiel 3

Zur Erzeugung einer dünnen Karbidschicht auf Stahloberflächen mit perlitisch bzw. perlitisch-ferritischem Gefüge werden Oberflächentemperaturen von 1250 bis 1450°C benötigt. Bei einem CO₂-Laser im CW-Betrieb (Kontinuierlicher Strahl) wird mit einer Laserleistungsdichte im Bereich 2 x 10⁴ bis 5 x 10⁵ W/cm² und im Pulsbetrieb mit einer mittleren Leistungsdichte die mindestens 20% geringer ist, gearbeitet.

Die Strahleinwirkungszeit ist vergleichbar mit der, die für ein ledeburitisches Gefüge benötigt wird (Beispiel 1). Zwar liegt hier die Liquidus-Solidus-Temperatur höher, jedoch ist auch die Diffusionsgeschwindigkeit entsprechend der Temperatur höher.

Charakteristisch für die Karbidschicht der vorliegenden Erfindung ist, daß diese auf vorhandenen verschleißfesten Ledeburit bzw. Perlit erzeugt wird, die Verschleißbeständigkeit verbessert wird und daß die Zementitausscheidungsdichte in den zwischenlamellaren Bereichen stets von der Oberfläche in Richtung Matrix abnimmt.

Durch die oben gemachten Beispiele und die dort genannten Parameterwerte werden die Unterschiede zu den in der US-PS 4 304 978 verwendeten Parameterwerten klar, d.h. es liegt nicht nur ein unterschiedliches Bestreben vor (wie eingangs genannt, befaßt sich die US-PS mit Umwandlungshärten, das durch Martensitbildung erreicht werden), sondern führen auch die in der US-PS 4 304 978 genannten Parameterwerte nicht zufällig zu der in der vorliegenden Anmeldung angestrebten Zementitvermengung.

Die in der US-PS 4 304 978 beschriebene Leistungsdichte von 1550 bis 2480 W/cm² steht dem Wert von 5000 bis 500 000 W/cm² nach der vorliegenden Erfindung gegenüber. Auch die in der US-PS genannten Belichtungszeiten von 0,017 bis 0,026 S sind mit den in der vorliegenden Anmeldung genannten Werten von 0,1 bis 10 s nicht vergleichbar.

Werden die Parameter des gepulsten Excimer-Lasers in Betracht gezogen, liegen bei der vorliegenden Erfindung wesentlich kürzere Belichtungszeiten von$\text{4 Pulse x 40ns = 160 ns = 0,00000016 s}$ vor. Auch die mittlere Leistungsdichte, beispielsweise bei einem Nd:YAG-Laser liegt bei einem Strahlquerschnitt von 0,5 x 0,5 cm² und einer mittleren Leistung von 500 W in der Größenordnung von 20000 W/cm² und daher in einem gänzlich anderen Bereich als in der US-PS 4 304 978 angegeben.

## Patentansprüche

1. Verfahren zum Aufhärten und ggf. Glätten von Maschinenbauteilen mittels eines eine Oberflächenaufwärmung des jeweiligen Bauteils bewirkenden Strahls wie z.B. eines Laserstrahls, eines Elektronenstrahls oder eines Lichtbogens, wobei das jeweilige Bauteil, welches entweder in Form eines Hartgußteils mit ledeburitischem Gefüge oder in Form eines Stahlteils mit perlitischem Gefüge vorliegt mit einer hohen Energiedichte behandelt wird, und die Oberflächenschicht bis in die Nähe der Schmelztemperatur d.h. in der Bereich Liquidus-Solidus, kurzzeitig entweder kontinuierlich oder durch mehrmalige Pulse erwärmt wird, so daß in einer Randschicht eine Diffusion des Kohlenstoffs aus den Zementitlamellen des Ledeburits bzw. des Perlits in die weichen zwischenlamellaren Ferritbereiche stattfindet, wobei die Leistungsdichte und Zeitdauer der Behandlung so gewählt wird, daß es bei perlitischen und ledeburitischen Gefügen an der Oberfläche bzw. in der oberflächennahen Schicht zu einer Erhöhung des Zementitvolumens bei nicht-stöchiometrischem Gefügeaufbau kommt, wobei bei der Behandlung das eine Gefügebestandteil lokal teigig wird bzw. schmilzt, während die anderen Gefügebestandteile im festen Zustand verbleiben, wobei die Haltezeit auf der Temperatur in der Nähe der Schmelztemperatur so gewählt wird, daß es nicht zu einer vollständigen Auflösung vorhandener Phasenbestandteile kommt und kein Austenit ausgebildet wird und stets genügend Zementitkeime in der Randschicht und im Substrat vorhanden sind, so daß beim Abschrecken abermals stets Zementit und nicht Restaustenit gebildet wird, wobei die Leistungsdichte sowie die Zeitdauer der lokalen Aufwärmung so gewählt werden, daß eine Zementitoberfläche anstelle des Perlits im Stahl entsteht bzw. der Perlitbereiche im Hartguß entstehen.

2. Verfahren nach Anspruch 1, dadurch gekennzeichnet, daß die Behandlung mit einer gepulsten Strahlenquelle hoher Energiedichte wie z.B. mit einem Excimerlaser erfolgt, um zusätzlich ein ausgeprägtes Abdampfen (Sublimation) und Schmelzen einer dünnen Oberflächenhaut zu verursachen.

3. Verfahren nach einem der vorhergehenden Ansprüche, dadurch gekennzeichnet, daß vor der Behandlung mit dem Strahl hoher Leistungsdichte das jeweilige Bauteil wenigstens an der zu behandelnden Oberfläche geschliffen oder schalenhart gegossen wird.

4. Verfahren nach einem der vorhergehenden Ansprüche, dadurch gekennzeichnet, daß es an Nockenwellen oder Schlepphebeln durchgeführt wird.

5. Verfahren nach einem der vorhergehenden Ansprüche, dadurch gekennzeichnet, daß die Leistungadichte vorzugsweise im Bereich 5 x 10³ bis 5 x 10⁵ W/cm² liegt.

6. Verfahren nach einem der vorhergehenden Ansprüche zur Behandlung einer Nockenwelle mit einer ledeburitischen Nockenoberfläche, dadurch gekennzeichnet, daß die Behandlung mit einem CO₂-Laser im CW-Betrieb (kontinuierlicher, nicht gepulster Laserstrahl) mit einem rechteckigen Strahlquerschnitt mit einer Größe im Bereich 3 mm x 5 mm bis 25 mm x 10 mm, vorzugsweise 2 mm x 10 mm bis 1 mm x 20 mm durchgeführt wird, wobei die Nockenwelle während der Behandlung gedreht wird, wobei die Verweilzeit (Belichtungszeit) an jeder Stelle der behandelten Oberfläche im Bereich zwischen 0,3 bis 10 Sek. liegt, um eine Karbidschichtdicke von 3 bis 10 µm zu erreichen.

7. Verfahren nach Anspruch 6, dadurch gekennzeichnet, daß die Laserleistung im Bereich von 4 bis 12 kW liegt.

8. Verfahren nach einem der vorhergehenden Ansprüche, insbesondere nach dem Anspruch 6, dadurch gekennzeichnet, daß die Oberflächentemperatur im Bereich des Liquidus-Solidus von 1150 bis 1250°C (teilweise teigiger Zustand der Oberflachenstruktur) gehalten und vorzugsweise mittels eines Temperaturmeßsystems überwacht wird.

9. Verfahren nach Anspruch 7 bzw. nach Anspruch 8, dadurch gekennzeichnet, daß die Behandlung anstatt im CW-Betrieb im Pulsbetrieb durchgeführt wird, wobei entweder ein CO₂-Laser oder ein Nd:YAG-Laser verwendet wird, wobei die mittlere Leistungsdichte um mindestens 20% niedriger liegt als beim CW-Betrieb.

10. Verfahren nach einem der vorhergehenden Ansprüche 1 bis 5 zur Behandlung einer ledeburitischen Nockenlauffläche eines schalenhartguß- bzw. randschichtumschmolzenen Schlepphebels mittels eines Elektronenstrahls, wobei der Elektronenstrahl einen kreisförmigen Querschnitt mit einem Durchmesser von 0,1 bis 0,8 mm aufweist, der die gesamte Nockenlauffläche rasterförmig einmal oder mehrmals abtastet und eine nahezu konstante mittlere Temperatur der Oberfläche erzeugt, die nicht über den Liquidus hinaussteigt.

11. Verfahren nach einem der Ansprüche 1 bis 5 zur Behandlung einer ledeburitischen Nockenlauffläche eines schalenhartguß- bzw. eines randschichtumschmolzenen Schlepphebels mittels eines Elektronenstrahls, wobei der Elektronenstrahl einen nahezu rechteckigen Querschnitt aufweist, der die gesamte Nockenlaufflächenbreite bzw. Gleitlagerflächenbreite umfaßt und in Umfangsrichtung die Oberfläche kontinuierlich bzw. mehrfach schwenkend belichtet und so eine nahezu konstante mittlere Temperatur der Oberfläche erzeugt, die nicht über den Liquidus hinausgeht bzw. ihn nur in Teilbereichen örtlich begrenzt oder unwesentlich übersteigt.

12. Verfahren nach Anspruch 10 oder 11, dadurch gekennzeichnet, daß die Elektronenstrahlkanone eine Leistung von etwa 3 kW aufweist, beispielsweise 50 A bei 60 V.

13. Verfahren nach Anspruch 10, 11 oder 12, dadurch gekennzeichnet, daß bei Ausrichtung des Elektronenstrahls in der Z-Achse der Strahl in einer hierzu im wesentlichen senkrechten Richtung, bspw. in Richtung der Y- oder X-Achse mit einer Ablenkungsfrequenz von 100 bis 500 Hz über die Breite oder Länge der Nockenlauffläche des Schlepphebels abgelenkt wird, wobei die Nockenlaufrichtung in der jeweils anderen X- oder Y-Achsrichtung oder schräg hierzu mit einer Vorschubgeschwindigkeit von 5 bis 60 mm/sec vorgeschoben wird, je nachdem, ob eine Vorwärmung des Schlepphebels vorher stattgefunden hat.

14. Verfahren nach einem der Ansprüche 1 bis 5, dadurch gekennzeichnet, daß zur Erzeugung von dünnen Karbidschichten auf Stahloberflächen mit perlitisch bzw. perlitisch-ferritischem Gefüge die Oberfläche zu einer Temperatur im Bereich von 1250° bis 1450°C erwärmt wird, welche bei einem Co₂-Laser im CW-Betrieb (kontinuierlicher Strahl) eine Laserleistungsdichte im Bereich von 5 x 10³ bis 5 x 10⁵ W/cm² und im Pulsbetrieb eine mittlere Leistungsdichte, die um etwa 20% geringer ist, erzeugt wird, wobei die Strahleinwirkungszeit, d.h. Verweilzeit jeder Stelle der behandelten Oberfläche 0,1 bis 10 s beträgt.

15. Verfahren nach einem der vorhergehenden Ansprüche, dadurch gekennzeichnet, daß die Zementitausscheidungsdichte in den zwischenlamellaren Bereichen kontinuierlich von der Oberfläche in Richtung Matrix abnimmt.

16. Verfahren nach einem der vorhergehenden Ansprüche, dadurch gekennzeichnet, daß die Behandlung mit dem Strahl in einer Gasatmosphäre durchgeführt wird, bspw. in einer Gasatmosphäre, welche Stickstoff oder CO₂ enthält.

## Claims

1. Method of hardening and optionally smoothing machine components by means of a beam which brings about a surface heating of the respective component, such as for example a laser beam, an electron beam or an arc, wherein the respective component, which is present either in the form of a chill cast part with ledeburitic structure or in the form of a steel part with perlitic structure, is treated with a high energy density and the surface layer is heated up to and into the region of the melting temperature, i.e. into the region of the liquidus-solidus, for a short period of time, either continuously or by multiple pulses, so that in a marginal layer a diffusion of the carbon takes place from the cementite lamella of the ledeburite and/or of the perlite into the soft ferrite regions between the lamella, with the power density and time duration of the treatment being so selected that with perlitic and ledeburitic structures an increase of the cementite volume occurs at the surface or in the layer close to the surface with a non-stochiometric structure, with the one structure component becoming locally pasty or fusing during the treatment while the other structure components remain in the solid state, with the holding time at the temperature in the vicinity of the melting temperature being so selected that a non-complete dissolution of existing phase components arises and no austenite is formed and sufficient cementite nuclei are present in the marginal layer and in the substrate so that during quenching cementite is once more always formed and not rest austenite, with the power density and also the time duration of the local heating being so selected that a cementite surface arises instead of the perlite in steel and instead of the perlite regions in chill cast iron.

2. Method in accordance with claim 1, characterised in that the treatment takes place with a pulsed beam source of high energy density such as for example with an excimer laser in order to additionally cause pronounced vaporisation (sublimation) and fusion of a thin surface layer.

3. Method in accordance with one of the preceding claims, characterised in that prior to the treatment with the beam of high power density the respective component is ground, at least at the surface to be treated, or cast skin hard.

4. Method in accordance with one of the preceding claims, characterised in that it is carried out on cam shafts or rocker arms.

5. Method in accordance with one of the preceding claims, characterised in that the power density preferably lies in the range of 5 x 10³ to 5 x 10⁵ W/cm².

6. Method in accordance with one of the preceding claims for the treatment of a cam shaft with a ledeburitic cam surface, characterised in that the treatment is carried out with a CO₂ laser in constant wave operation (continuous, non-pulsed laser beam) with a rectangular beam cross-section with a size in the range 3 mm x 5 mm to 25 mm x 10 mm, preferably 2 mm x 10 mm to 1 mm x 20 mm, with the cam shaft being turned during the treatment with the dwell time (exposure time) at each point of the treated surface lying in the range between 0.3 to 10 seconds in order to achieve a carbide layer thickness of 3 to 10 µm.

7. Method in accordance with claim 6, characterised in that the laser power lies in the range from 4 to 12 kW.

8. Method in accordance with one of the preceding claims, in particular in accordance with claim 6, characterised in that the surface temperature is kept in the region of the liquidus-solidus from 1150 to 1250°C (parily pasty state of the surface structure) and is preferably monitored by means of a temperature measuring system.

9. Method in accordance with claim 7 or claim 8, characterised in that the treatment is carried out in pulse operation instead of in constant wave operation, with either a CO₂ laser or an Nd:YAG laser being used, with the mean power density being at least 20 % lower than in constant wave operation.

10. Method in accordance with one of the preceding claims 1 to 5 for the treatment of a ledeburitic cam running surface of a chill cast or surface layer remelted rocker arm by means of an electron beam, with the electron beam having a circular cross-section with a diameter of 0.1 to 0.8 mm which scans the entire cam running surface in grid-like manner once or several times and produces an almost constant average temperature of the surface which does not go above the liquidus.

11. Method in accordance with one of the claims 1 to 5 for the treatment of a ledeburitic cam running surface of a chill cast or surface layer remelted rocker arm by means of an electron beam, with the electron beam having an almost rectangular cross-section which covers the entire cam running surface width or sliding bearing surface width and continuously or multiply swingingly treats the surface in the peripheral direction and thus produces an almost constant mean temperature of the surface which does not go above the liquidus or only increases above it in locally restricted part regions or insubstantially.

12. Method in accordance with claim 10 or 11, characterised in that the electron beam gun has a power of about 3 kW, for example 50 A at 60 V.

13. Method in accordance with claim 10, 11 or 12, characterised in that with alignment of the electron beam gun in the Z-axis the beam is deflected in a direction substantially perpendicular thereto, for example in the direction of the Y- or X-axis with a deflection frequency of 100 to 500 Hz over the width or length of the cam running surface of the rocker arm, with the cam running direction being advanced in the respective other X- or Y-axial direction obliquely to it at a speed of advance of 5 to 60 mm/sec depending on whether a preheating of the rocker arm has previously taken place.

14. Method in accordance with one of the claims 1 to 5, characterised in that, for production of thin carbide layers on steel surfaces with a perlitic or perlitic-ferritic structure, the surface is heated to a temperature in the range of 1250° to 1450°C which is produced with a CO₂ laser in constant wave operation (continuous beam) with a power density in the range of 5 x 10³ to 5 x 10⁵ W/cm² and in pulsed operation with an average power density which is about 20 % lower, with the time of action of the beam, i.e. the dwell time at each point of the treated surface amounting to 0.1 to 10 s.

15. Method in accordance with one of the preceding claims, characterised in that the cementite precipitation density in the regions between the lamella continuously decreases from the surface in the direction of the matrix.

16. Method in accordance with one of the preceding claims, characterised in that the treatment with the beam is carried out in a gas atmosphere, for example in a gas atmosphere which contains nitrogen or CO₂.

## Revendications

1. Procédé de durcissement et éventuellement de lissage de composants de machine, au moyen d'un rayonnement, comme par exemple un rayonnement laser, un rayonnement d'électrons, ou un rayonnement lumineux, qui provoque un réchauffement de surface du composant respectif, dans lequel ledit composant, qui se présente soit sous la forme d'une pièce de fonte dure avec structure lédeburitique, soit sous la forme d'une pièce en acier avec structure perlitique, est traité avec une forte densité énergétique, et la couche de surface est brièvement réchauffée jusqu'au voisinage de la température de fusion, c'est-à-dire dans la zone liquidus/solidus, soit en continu, soit par des impulsions répétées, de sorte qu'il se produit dans une couche de bordure une diffusion du carbone provenant des lamelles de cémentite de la lédeburite, ou de la perlite, jusque dans les zones ferritiques tendres inter-lamellaires, dans lequel la densité de puissance et la durée du traitement sont ainsi choisies qu'il se produit dans la structure perlitique et la structure lédeburitique au niveau de la surface, respectivement dans la couche proche de la surface, une augmentation du volume avec construction d'une structure non stoechiométrique, et dans lequel lors du traitement l'un des composants de la structure devient localement pâteux, ou fond, tandis que les autres composants de la structure demeurent à l'état solide, et le temps de maintien à la température voisine de la température de fusion est ainsi choisi qu'il ne se produit pas de dissolution complète des composants de phase en présence et qu'il ne se forme aucun austénite et qu'il existe toujours suffisamment de germes de cémentite dans la couche de bordure et dans le substrat, de sorte que lors de la trempe on forme toujours de la cémentite et non pas une austénite résiduelle, et dans lequel la densité de puissance et la durée du réchauffement local sont ainsi choisies qu'il se produit dans l'acier, ou bien dans les zones de perlite dans la fonte dure, une surface de cémentite au lieu d'une surface de perlite.

2. Procédé selon la revendication 1, caractérisé en ce que le traitement a lieu avec une source de rayonnement pulsée présentant une forte densité énergétique, comme par exemple avec un laser excimer, afin de provoquer additionnellement une sublimation prononcée et la fusion d'une mince peau de surface.

3. Procédé selon l'une des revendications précédentes, caractérisé en ce que, avant le traitement au moyen du rayonnement à forte densité de puissance, le composant respectif est meulé, ou recouvert par coulée d'une coque dure, au moins au niveau de la surface à traiter.

4. Procédé selon l'une des revendications précédentes, caractérisé en ce qu'il est mis en oeuvre sur des arbres à cames, ou sur des leviers d'entraînement.

5. Procédé selon l'une des revendications précédentes, caractérisé en ce que la densité de puissance est de préférence comprise dans la plage de 5 x 10³ à 5 x 10⁵ W/cm².

6. Procédé selon l'une des revendications précédentes pour le traitement d'un arbre à cames avec une surface de came lédeburitique, caractérisé en ce que le traitement est exécuté avec un laser CO₂ en mode CW (rayonnement laser continu et non pulsé) avec une section de rayonnement rectangulaire d'une taille comprise dans la plage de 3 mm x 5 mm à 25 mm x 10 mm, de préférence de 2 mm x 10 mm à 1 mm x 20 mm, dans lequel l'arbre à cames est tourné pendant le traitement, et le temps de séjour (temps d'illumination) à chaque emplacement de la surface traitée se trouve dans la plage de 0,3 à 10 s, afin d'atteindre une épaisseur de 3 à 10 microns pour la couche de carbure.

7. Procédé selon la revendication 6, caractérisé en ce que la puissance du laser est dans la plage de 4 à 12 kW.

8. Procédé selon l'une des revendications précédentes, en particulier selon la revendication 6, caractérisé en ce que la température de surface est maintenue dans la plage du liquidus/solidus de 1150 à 1250°C (état partiellement pâteux de la structure de surface), et de préférence surveillée au moyen d'un système de mesure de température.

9. Procédé selon l'une ou l'autre des revendications 7 et 8, caractérisé en ce que le traitement est exécuté en mode par impulsions, au lieu du mode CW, et en ce que l'on utilise soit un laser CO₂, soit un laser Nd : YAG, la densité de puissance moyenne étant d'au moins 20 % inférieure à celle du mode CW.

10. Procédé selon l'une des revendications 1 à 5 pour le traitement d'une surface de came lédeburitique d'un levier d'entraînement avec coque de fonte dure, ou avec couche de bordure recouverte par fusion, au moyen d'un rayonnement d'électrons, ledit rayonnement d'électrons ayant une section de forme circulaire d'un diamètre de 0,1 à 0,8 mm, qui palpe la surface totale de la came une ou plusieurs fois suivant un motif en réseau, et produit à la surface une température moyenne pratiquement constante qui ne dépasse pas celle du liquidus.

11. Procédé selon l'une des revendications 1 à 5 pour le traitement d'une surface de came lédeburitique d'un levier d'entraînement avec coque de fonte dure, ou avec couche de bordure recouverte par fusion, au moyen d'un rayonnement d'électrons, ledit rayonnement d'électrons ayant une section pratiquement rectangulaire qui couvre la totalité de la largeur de la surface de came, ou de la largeur de la surface du palier de coulissement, et qui illumine la surface en direction périphérique, soit en continu, soit à plusieurs reprises, et produit ainsi à la surface une température moyenne pratiquement constante qui ne dépasse pas celle du liquidus, ou qui ne la dépasse que de manière localement limitée ou négligeable uniquement dans des zones partielles.

12. Procédé selon l'une ou l'autre des revendications 10 et 11, caractérisé en ce que le canon à rayonnement d'électrons présente une puissance d'environ 3 kW, par exemple de 50 A sous 60 V.

13. Procédé selon l'une des revendications 10, 11 et 12, caractérisé en ce que lorsque le rayonnement d'électrons est aligné dans l'axe Z, le rayonnement est dévié dans une direction pratiquement perpendiculaire à celui-ci, par exemple dans la direction de l'axe Y ou de l'axe X, avec une fréquence de déviation de 100 à 500 Hz sur la largeur ou la longueur de la surface de came du levier d'entraînement, et dans lequel la direction de la came est déplacée dans l'autre direction respective suivant l'axe X ou l'axe Y, ou en oblique par rapport à ceux-ci, avec une vitesse d'avance de 5 à 60 mm/s, selon qu'un préchauffage du levier d'entraînement a préalablement eu lieu ou non.

14. Procédé selon l'une des revendications 1 à 5, caractérisé en ce que, pour produire des minces couches de carbure sur des surfaces d'acier avec structure perlitique, ou structure perlitique/ferritique, la surface est réchauffée jusqu'à une température dans la plage de 1250° à 1450°C, laquelle est produite, dans le cas d'un laser CO₂ en mode CW (rayonnement continu), avec une densité de puissance dans la plage de 5 x 10³ à 5 x 10⁵ W/cm², et dans le cas d'un laser en mode pulsé avec une densité de puissance moyenne qui est d'environ 20 % plus faible, et dans lequel le temps d'action du rayonnement, c'est-à-dire le temps de séjour de chaque emplacement de la surface à traiter, est de 0,1 à 10 s.

15. Procédé selon l'une des revendications précédentes, caractérisé en ce que la densité du dépôt de cémentite dans les régions interlamellaires diminue en continu depuis la surface en direction de la matrice.

16. Procédé selon l'une des revendications précédentes, caractérisé en ce que le traitement avec le rayonnement est exécuté dans une atmosphère gazeuse, par exemple dans une atmosphère gazeuse qui contient de l'azote ou du CO₂.
